# EUROPÄISCHE PATENTSCHRIFT

(11) **EP 0 110 311 B1**
(45) Veröffentlichungstag und Bekanntmachung des Hinweises auf die Patenterteilung: **26.02.1986**
(21) Anmeldenummer: 83111716.3
(22) Anmeldetag: 23.11.1983
(51) Int. Cl.: F28F 3/14, B21D 53/04

(54) **Flachwärmetauscherplatte und Verfahren zu deren Herstellung**
Flat heat exchange plate and method of making it
Plaque plane d'échange de chaleur et méthode de fabrication

(30) Priorität: 26.11.1982 DE 3243713
(43) Veröffentlichungstag der Anmeldung: 13.06.1984
(73) Patentinhaber: Fr. Kammerer GmbH, D-75181 Pforzheim (DE)
(72) Erfinder: Paulus, Manfred, Dr.-Ing. Phys., D-7500 Pforzheim (DE); Frömel, Norbert, Dipl.-Ing., D-7531 Eisingen (DE)
(74) Vertreter: Durm, Klaus, Dr.-Ing.

## Beschreibung

Die Erfindung bezieht sich auf eine Flachwärmetauscherplatte mit zwei dicht aneinander liegenden Platten aus einem schlecht oder nicht kaltwalzplattierbaren Metall und mindestens einem zwischen diesen Platten angeordneten Kanal für ein durchströmendes, zu erwärmendes oder abzukühlendes flüssiges bzw. gasförmiges Medium.

Die Erfindung findet Anwendung bei Wärmetauschern, die bei Solaranlagen,zur Meerwasserentsalzung, bei der chemischen Verfahrenstechnik und der Lebensmittelchemie eingesetzt werden und insbesondere überall dort, wo aggressive bzw. korrosive Medien als Wärmeträger beteiligt sind.

Wärmetauscher dienen zur Übertragung thermischer Energie zwischen zwei flüssigen oder gasförmigen Medien unterschiedlicher Temperaturen, welche entweder gekühlt oder erhitzt werden sollen.

Flachwärmetauscher bestehen aus Metallplatten, welche einen oder mehrere Kanäle zur Aufnahme eines durch diese hindurchzuleitenden Mediums aufweisen. Solche Flachwärmetauscherplatten werden als Plattenstapel für kompakte Wärmetauscher oder auch als großflächige Einzelplatte beispielsweise zur Aufnahme von Sonnenenergie eingesetzt.

Flachwärmetauscherplatten sind in verschiedenen Ausführungsformen bekannt. So offenbart die deutsche Offenlegungsschrift 29 02 640 ein Wärmetauschelement mit zwei aneinanderliegenden Metallagen aus Aluminium und einen dazwischen angeordneten Metallrohr für den Wärmeträger. Wegen der mangelnden Korrosionsbeständigkeit des Aluminiums besteht das Metallrohr aus Kupfer, was nicht unerhebliche Fertigungsprobleme nach sich zieht. Zur Herstellung der mit der deutschen Offenlegungsschrift 28 47 897 beschriebenen Wärmetauscherplatte müssen in einen Metallblock Bohrungen zur Aufnahme eines Schweiß-stoppmittels angebracht werden, was bewirkt, daß beim anschließenden Walzen die Bereiche der Bohrungen nicht verschweißen, sodaß sich diese zu Kanälen aufweiten lassen. Das Anbringen der Bohrungen ist jedoch recht aufwendig und für die Entfernung des Schweißstoppmittels-was zur Verhinderung von unerwünschten Korrosionen unumgänglich ist - sind mehrere zusätzliche Arbeitsgänge notwendig. Mit der Deutschen Patentschrift 21 23 628 ist schließlich ein plattenförmiger Wärmetauscher bekannt geworden, weicher aus zwei Streifen eines plattierbaren Metalles durch Preßschweißen hergestellt ist, und der einen in Walzrichtung liegenden Längskanal aufweist. Auf den einen Streifen wird im Bereich dieses späteren Längskanales vor dem Plattieren eine dem Ver-schweißen entgegenwirkende Schicht aufgebracht, welche das Aufweiten des Kanales ermöglicht. Ein solchermaßen hergestellter Flachwärmetauscher ist relativ aufwendig herstellbar und kann nur aus herkömmllch plattierbaren Metallen hergestellt werden. Aufgabe der Erfindung ist es, eine Flachwärmetauscherplatte bzw. ein Verfahren zur Herstellung einer derartigen platte vorzuschlagen, bei welcher bzw. bei welchem aus einem schlecht oder aus nicht kaltwalzplattierbarem Material bestehende platten an den vorgesehenen Stellen miteinander verbunden werden können, so daß anschließend Kanäle durch preßluft aufgeweitet werden können.

Zur Lösung der gestellten Aufgabe wird von einer Flachwärmetauscherplatte der eingangs beschriebenen Bauart ausgegangen und gelöst wird die Aufgabe dadurch, daß zwischen den beiden platten und zu beiden Seiten dicht neben dem Kanal eine Haftschicht aus einem amorphen Metall vorgesehen ist, und daß die platten im Bereich der Haftschicht durch Kaltwalzplattieren fest miteinander verbunden sind. Die Herstellung einer solchen Flachwärmetauscherplatte im Kaltwalzplattierverfahren ist sehr einfach und es sind mittels der Haftschicht Metalle für die Platten verwendbar, die bisher nicht eingesetzt werden konnten. Zweckmäßig ist die Haftschicht eine Folie aus einem amorphen Metall; an deren Stelle kann auch eine amorphe Oberflächenschicht auf wenigstens einer der beiden platten vorgesehen sein.

Zur Begünstigung des Wärmeüberganges bestehen die beiden Platten vorteilhaft aus Kupfer bzw. einer Kupfer-Legierung.

Die die Haftschicht bildende Folie besteht vorteilhaft aus einer amorphen Nickel-, Eisen-oder Kupfer-Legierung und enthält kristallisationsverzögernde Bestandteile, vornehmlich Silizium, Bor, phosphor, Aluminium und/oder Kohlenstoff.

Nach einem weiteren, wichtigen Merkmal der Erfindung trägt jede platte eine aufplattierte Deckschicht, welche - wenn es sich bei dieser um ein mit der platte nicht plattierbares Metall handelt - gemäß dem Erfindungsgedanken unter Verwendung einer Haftschicht aus amorphem Metall hergestellt ist.

In besonders vorteilhafter Ausgestaltung der Erfindung bestehen die beiden Deckschichten der Platten aus einem gegen aggressive und/oder korrosive Medien beständigen Metall, wobei als Metall für die Deckschicht Titan bzw. eine Titanlegierung oder Tantal bzw. eine Tantallegierung Verwendung findet; als Metall für die Deckschicht kann auch rostfreier Chrom-Nickel-Stahl dienen. Nehmen die Kanäle der erfindungsgemäßen Flachwärmetauscherplatte das aggressive Medium auf, dann werden die beiden Platten ihre beständigen Deckschichten innen, den Kanälen zugewandt, tragen, strömt das aggressive Medium jedoch auf den Außenflächen der Flachwärmetauscherplatte, dann befinden sich die aggressionsbeständigen Deckschichten außen und die beiden meistens kupfernen Platten werden erfindungsgemäß aufeinander plattiert. Die Anwendung einer solchen Deckschicht läßt die sparsamste Verwendung des sehr teuren, korrosionsbeständigen Metalles zu. Zur Herstellung von erfindungsgemäßen Flachwärmetauscherplatten aus einem schlecht oder nicht kaltwalzplattierbaren Material wird ein Verfahren vorgeschlagen, bei welchem zwei von Vorratsrollen abgewickelte Metallbänder an vorgesehenen Stellen mittels eines sich drehenden Walzenpaares unter Druck miteinander verbunden, dann in Platten getrennt und anschließend die beim Verbinden ausgesparten Abschnitte zur Bildung wenigstens eines Kanals mittels Preßluft aufgeweitet werden, das sich dadurch auszeichnet, daß zwischen die aus einem schlecht oder nicht plattierbaren Material bestehenden Metallbänder an den zu verbindenden Stellen eine Haftschicht aus einem amorphen Metall eingebracht wird. Hierbei kann jedes Metallband eine aufplattierte Deckschicht, . z.B. aus einem korrosionsbeständigen Material, aufweisen. Dieses Verfahren ist hinsichtlich der Gestaltung der herzustellenden Flachwärmetauscherplatten ausserordentlich flexibel.

Die Haftschicht ist entweder eine Folie aus amorphem Metall oder sie wird als Oberflächenschicht auf wenigstens einem der Metallbänder aufgebracht.

Die Haftschicht kann aus voneinander getrennt angeordneten Streifen bestehen und die Streifen können parallel und senkrecht zueinander angeordnet sein.

Vorteilhaft besteht die Haftschicht aus jeweils zwei kammartig ausgebildeten und miteinander verzahnt angeordneten Streifen, dies gestattet die Herstellung einer Flachwärmetauscherplatte mit einem mäanderförmigen Kanal, welcher nur zwei Anschlüsse benötigt.

Zur Bildung der Haftschicht kann ein Metallnetz eingebracht werden, welches an wenigstens einem Teil seiner Kreuzungspunkte Plättchen aus amorphem Metall trägt. Mit Hilfe eines solchen Metallnetzes kann auf einfache Weise die Herstellung einer Flachwärmetauscherplatte mit vielfach verzweigten Kanälen bewerkstelligt werden. Zum Aufweiten der Kanäle werden die Platten zweckmäßig in eine Matrize entsprechender Form eingelegt.

Die Erfindung wird nachstehend anhand der beigefügten Zeichnungen näher erläutert. In den Zeichnungen zeigen:
Fig. 1 eine Flachwärmetauscherplatte mit zwei parallelen Kanälen in einer perspektivischen Darstellung;
Fig. 2 eine Flachwärmetauscherplatte mit einem mäanderförmig angeordneten Kanal, in perspektivischer Wiedergabe;
Fig. 3 eine zweiteilige Haftschicht aus einem amorphen Metall für eine Flachwärmetauscherplatte mit mäanderförmigem Kanal, in einer Draufsicht;
Fig. 4 ein zur Bildung einer Haftschicht dienendes Metallnetz mit an dessen Kreuzungspunkten angeordneten Plättchen aus einem amorphen Metall, in Draufsicht. Eine erfindungsgemäße Flachwärmetaut-cherplatte 1 besteht - vgl. Figur 1 - aus zwei dicht aneinander liegenden Platten 2 und 3 aus Metall, zwischen welchen zwei Kanäle 4 und 5 angeordnet sind. Diese beiden Kanäle 4 und 5 dienen zur Durchleitung eines strömenden, zu erwärmenden oder abzukühlenden, flüssigen bzw. gasförmigen Mediums.

Die beiden Platten 2 und 3 bestehen aus einem schlecht oder nicht durch einen Plattiervorgang zu verbindenden Metall. Zwischen den Platten 2 und 3 ist eine Haftschicht 6 vorgesehen, welche als Haftvermittler dient und welche bis dicht beiderseits an die Kanäle 4 und 5 herangeführt ist. Im Bereich dieser Haftschicht 6 sind die beiden Platten 2 und 3 durch Kaltwalzplattieren fest miteinander verbunden.

Die Haftschicht 6 besteht aus einer amorphen Nickel-, Eisen oder Kupfer-Legierung, welche kristallisationsverzögernde Bestandteile, nämlich insbesondere Silizium, Bor, Phosphor, Aluminium und/oder Kohlenstoff enthält. Diese Haftschicht 6 kann eine Folie sein, welche vor dem Kaltwalzplattieren zwischen die beiden Platten 2 und 3 gelegt ist, es ist aber auch möglich, die Haftschicht 6 durch eine Bestrahlung der Oberfläche der einen der beiden Platten 2 bzw. 3 mit Laserlicht herzustellen.

Die beiden beispielsweise aus Kupfer bestehenden platten 2 und 3 tragen jeweils eine mehr oder weniger dünne Deckschicht 7 bzw. 8, welche durch Kaltwalzplattieren aufgebracht ist. Bei der in Figur 1 wiedergegebenen Flachwärmetauscherplatte 1 liegen diese Deckschichten 7, 8 der Haftschicht 6 bzw. dem Innern der Kanäle 4 und 5 zugekehrt, sie können aber - wenn es der Anwendungszweck erfordert - auch an der Außenseite der Flachwärmetauscherplatte 1 liegen.

Die beiden Deckschichten 7 und 8 bestehen aus einem gegen aggressive und/oder korrosive Medien beständigen Metall, nämlich aus Titan oder aus Tantal bzw. einer Titan- oder TantalLegierung.

Die in Figur 2 dargestellte Flachwärmetauscherplatte ist ebenfalls aus zwei Platten 2' und 3' zusammengesetzt, die aus Kupfer bestehen und durch Kaltwalzplattieren unter Zwischenlage einer Haftschicht 6 miteinander verbunden sind. Zwischen den beiden Platten 2',3' ist ein mäanderförmiger Kanal 9 angeordnet.

Die Herstellung der erfindungsgemäßen Flachwärmetauscherplatte geschieht dadurch, daß zwischen zwei von Vorratsrollen abgewickelten, aus einem schlecht oder nicht plattierbaren Material, nämlich z.B. aus Kupfer, bestehenden Metallbändern zunächst an bestimmten Stellen eine Haftschicht aus einem amorphen Metall (z.B. eine Nickel-, Eisen- oder Kupfer-Legierung mit kristallisationsverzögernden . Bestandteilen) eingebracht wird. Diese beiden Metallbänder werden sodann durch einen Kaltwalzplattiervorgang unter Verwendung eines sich drehenden Paares von Stahlwalzen unter hohem Druck miteinander verbunden, wobei die Verbindung nur an denjenigen Stellen geschieht, an welchen sich die Haftschicht befindet. Anschließend werden die verbunden Metallbänder in einzelne Platten zerschnitten und zuletzt werden die ausgesparten, nicht in Verbindung miteinander getretenen Abschnitte zur Bildung eines oder mehrerer Kanäle für ein zu erwärmendes bzw. abzukühlendes Medium auf übliche Weise aufgeweitet.

In der Figur 3 ist eine Haftschicht 6 aus einem amorphen Metall in Form von zwei kammartig ausgebildeten und miteinander verzahnt angeordneten, aus Folien hergestellten Streifen 10 und 11 dargestellt. Mittels dieser Haftschicht 6 können Flachwärmetauscherplatten hergestellt werden, welche einen mäanderförmingen Kanal aufweisen. Die strichpunktierte Linie deutet die Stelle an, an welcher nach dem Kaltwalzplattieren der Schnitt zum Zertrennen der Platten erfolgt.

Zur Herstellung von Flachwärmetauscherplatten, bei welche die beiden aneinanderliegenden Platten zur Bildung von mehrfach verzweigten Kanälen nur an bestimmten Stellen mehr oder weniger punktförmig miteinander verbunden werden sollen, dient ein beispielsweise aus einer Folie gefertigtes Metallnetz 12, wie dies in Figur 4 in Draufsicht wiedergegehben ist. Dieses Metallnetz 12 trägt an einem Teil seiner Krauzungspunkte 13 kleine, quadratische Plättchen 14, die aus einem amorphen Metall bestehen. Wird ein solches Metallnetz 12, welches vorzugsweise aus dem Metall der Bänder gefertigt ist, zwischen die schlecht bzw. nicht plattierbaren Metallbänder vor dem Kaltwalzplattieren eingelegt, dann werden diese nur an bestimmten Punkten miteinander verbunden.

## Patentansprüche

1. Flachwärmetauscherplatte mit zwei dicht aneinander liegenden Platten aus einem schlecht oder nicht kaltwalzplattierbaren Metall und mindestens einem zwischen diesen Platten angeordneten Kanal für ein durchströmendes, zu erwärmendes oder abzukühlendes, flüssiges bzw. gasförmiges Medium, dadurchgekennzeichnet, daß zwischen den beiden Platten (2, 2' und 3, 3') und zu beiden Seiten dicht neben dem Kanal (4, 5) eine Haftschicht (6) aus einem amorphen Metall vorgesehen ist, und daß die Platten (2, 2' und 3, 3') im Bereich der Haftschicht (6) durch Kaltwalzplattieren fest miteinander verbunden sind.

2. Flachwärmetauscher nach Anspruch 1, dadurch gekennzeichnet, daß die Haftschicht (6) eine Folie aus einem amorphen Metall ist.

3. Flachwärmetauscher nach Anspruch 1, dadurch gekennzeichnet, daß die Haftschicht (6) eine amorphe Oberflächenschicht auf wenigstens einer der beiden Platten (2, 2' und 3, 3') ist.

4. Flachwärmetauscherplatte nach einem der Ansprüche 1 bis 3, dadurch gekennzeichnet, daß die beiden Platten (2, 2' und 3, 3') aus Kupfer bzw. einer Kupfer-Legierung bestehen.

5. Flachwärmetauscherplatte nach Anspruch 2,da-durch gekennzeichnet, daß die Folie aus einer amorphen Nickel-, Eisen- oder Kupfer-Legierung besteht und kristanisationsverzögernde Bestandteile enthält.

6. Flachwärmetauscherplatte nach Anspruch 5, dadurch gekennzeichnet, daß die kristallisationsverzögernden Bestandteile Silizium, Bor, Phosphor, Aluminium und/oder Kohlenstoff sind.

7. Flachwärmetauscherplatte nach einem der Ansprüche 1 bis 6, dadurch gekennzeichnet, daß jede Platte (2, 2' und 3, 3') eine aufplattierte Deckschicht (7, 8) trägt.

8. Flachwärmetauscherplatte nach Anspruch 7 , dadurch gekennzeichnet, daß die Deckschichten (7 und 8) aus einem gegen aggressive und/oder korrosive Medien beständigem Metall bestehen.

9. Flachwärmetauscherplatte nach Anspruch 8, dadurch gekennzeichnet, daß als Metall für die Deckschicht (7, 8) Titan bzw. eine Titanlegierung dient.

10. Flachwärmetauscherplatte nach Anspruch 8, dadurchgekennzeichnet, daß als Metall für die Deckschicht (7, 8) Tantal bzw. eine Tantallegierung dient.

11. Flachwärmetauscherplatte nach Anspruch 9, dadurchgekennzeichnet, daß als Metall für die Deckschicht (7, 8) rostfreier Chrom-Nickel-Stahl dient.

12. Verfahren zur Herstellung von Flachwärmetauscherplatten aus einem schlecht oder nicht kaltwalzplattierbaren Material nach einem der Ansprüche 1 bis 11, bei welchem zwei von Vorratsrollen abgewickelte Metallbänder an vorgesehenen Stellen mittels eines sich drehenden Walzenpaares unter Druck miteinander verbunden, dann in platten getrennt und anschließend die beim Verbinden ausgesparten Abschnitte zur bildung wenigstens eines Kanals mittels Preßluft aufgeweitet werden, dadurch gekennzeichnet, daß zwischen die Metallbänder an den zu verbindenden Stellen eine Haftschicht (6) aus einem amorphen Metall eingebracht wird.

13. Verfahren nach Anspruch 12, dadurch gekennzeichnet, daß jedes Metallband eine aufplattierte Deckschicht (7, 8) trägt.

14. Verfahren nach Anspruch 12 oder 13, dadurch gekennzeichnet, daß die Haftschicht (6) eine Folie aus amorphem Metall ist.

15. Verfahren nach Anspruch 12 oder 13, dadurch gekennzeichnet, daß die Haftschicht (6) als Oberflächenschicht auf wenigstens einem der Metallbänder aufgebracht wird.

16. Verfahren nach einem der Ansprüche 12 bis 15, dadurchgekennzeichnet, daß die Haftschicht (6) aus voneinander getrennt angeordneten Streifen besteht.

17. Verfahren nach Anspruch 16, dadurch gekennzeichnet daß die Streifen parallel und senkrecht zueinander angeordnet sind.

18. Verfahren nach einem der Ansprüche 12 bis 16, dadurch gekennzeichnet, daß die Haftschicht (6) aus jeweils zwei kammartig ausgebildeten und miteinander verzahnt angeordneten Streifen (10, 11) besteht.

19. Verfahren nach einem der Ansprüche 12 bis 15, dadurch gekennzeichnet, daß zur Bildung der Haftschicht (6) ein Metallnetz (12) eingebracht wird, welches an wenigstens einem Teil seiner Kreuzpunkte (13) Plättchen (14) aus amorphem Metall trägt.

## Claims

1. Flat heat-exchange plate comprising two plates, placed close together and made from a metal which is difficult or impossible to apply by cold roll-bonded plating, and at least one duct, located between these plates, for a permeating liquid or gaseous medium which is to be heated or cooled, characterised in that an adhesive coat (6) of amorphous metal is provided between the two plates (2, 2' and 3, 3') and on both sides close to the duct (4, 5) and that the plates (2, 2' and 3, 3') are firmly joined together by cold roll-bonded plating in the zone of the adhesive coat (6).

2. Flat heat-exchanger according to Claim 1. characterised in that the adhesive coat (6) is a foil of amorphous metal.

3. Flat heat-exchanger according to Claim 1, characterised in that the adhesive coat (6) is an amorphous surface coat on at least one of the two plates (2, 2' and 3, 3').

4. Flat heat-exchange plate according to one of the Claims 1 to 3, characterised in that the two plates (2, 2' and 3, 3') consist of copper or a copper alloy.

5. Flat heat-exchange plate according to Claim 2, characterised in that the foil consists of an amorphous nickel. iron or copper alloy and contains crystallisation-retarding ingredients.

6. Flat heat-exchange plate according to Claim 5. characterised in that the crystallisation-retarding ingredients are silicon, boron, phosphorus, aluminium and/or carbon.

7. Flat heat-exchange plate according to one of the Claims 1 to 6, characterised in that each plate (2, 2' and 3, 3') carries a plated surface coat (7, 8).

8. Flat heat-exchange plate according to Claim 7, characterised in that the surface coats (7 and 8) consist of a metal resistant to aggressive and/or corrosive media.

9. Flat heat-exchange plate according to Claim 8, characterised in that the metal which serves for the surface coat (7, 8) is titanium or a titanium alloy.

10. Flat heat-exchange plate according to Claim 8, characterised in that the metal which serves for the surface coat (7, 8) is tantalum or a tantalum alloy.

11. Flat heat-exchange plate according to Claim 9 characterised in that the metal which serves for the surface coat (7,8) is stainless chrome-nickel steel.

12. Process for the production of flat heat-exchange plates. made of a material, which is difficult or impossible to apply by cold roll-bonded plating, according to one of the Claims 1 to 11, in which two metal strips, wound off dispenser rolls, are joined together under pressure by means of a rotating pair of rollers at provided points and then separated into plates and the sections, left over after the joining-operation, are then expanded by means of compressed air, so as to form at least one duct, characterised in that an adhesive coat (6) of amorpnous metal is introduced between the metal strips at the points to be joined.

13. Process according to Claim 12. characterised in that each metal strip carries a plated surface coat (7, 8).

14. Process according to either Claim 12 or 13, characterised in that the adhesive coat (6) is a foil of amorphous metal.

15. Process according to either Claim 12 or 13, characterised in that the adhesive coat (6). i; applied as a surface coat to at least one of the metal strips.

16. Process according to one of the Claims 12 to 15, characterised in that the adhesive coat (6) consists of strips arranged scparately from one another.

17. Process according to Claim 16, characterised in that the strips are arranged parallel and at right angles to one another.

18. Process according to one of the Claims 12 to 16, characterised in that the adhesive coat (6) consists of always two mutually meshed strips (10, 11), formed in the manner of a comb.

19. Process according to one of the Claims 12 to 15, characterised in that a metal netting (12) is introduced for the formation of the adhesive coat (6), this netting carrying platelets (14) of amorphous metal on at least some of its intersections.

## Revendications

1. Plaque d'echangeur de chaleur plat formée elle-même de deux plaques en méal difficile ou impossible a plaquer par laminage à froid disposées l'une contre l'autre et d'au moins un canal disposé entre ces plaques pour permettre l'écoulement d'un fluide à réchauffer ou refroidir, caractérisée en ce qu'une couche d'adhesion (6) en métal amorphe est prévue entre les deux plaques (2, 2') et (3, 3') des deux côtées du canal, jusqu'à proximité immédiate de celui-ci, et que les plaques (2, 2') et (3, 3') sont soudées entre elles dans la zone de la couche d'adhésion par placage par laminage à froid.

2. Plaque d'échangeur de chaleur plat selon la revendication 1, caractérisée en ce que la couche d'adhesion (6) est un clinquant de métal amorphe.

3. Plaque d'échangeur de chaleur plat selon la revendication 1, caractérisée en ce que la couche d'adhésion (6) est une couche superficielle amorphe formée sur au moins une des deux plaques (2, 2') et (3, 3').

4. Plaque d'échangeur de chaleur plat selon l'une des revendications 1 à 3, caractérisée en ce que les deux plaques (2, 2') et (3, 3') sont constituées de cuivre ou d'un alliage de cuivre.

5. Plaque d'échangeur de chaleur plat selon la revendication 2, caractérisée en ce que le clinquant est constitue d'un alliage amorphe de nickel, de fer ou de cuivre et contient des éléments retardant la cristallisation.

6. Plaque d'échangeur de chaleur plat selon la revendication 5, caractérisé en ce que les élements retardant la cristallisation sont du silicium, du bore, du phosphore, de l'aluminium ou/et du carbone.

7. Plaque d'échangeur de chaleur plat selon l'une des revendications 1 à 6, caractérisée en ce que chaque plaque (2, 2') et (3, 3') porte une couche de recouvrement (7, 8) formée par placage.

8. Plaque d'échangeur de chaleur plat selon la revendication 7, caractérisée en ce que les couches de recouvrement (7) et (8) sont constitutées d'un métal résistant aux fluides agressifs ou corrosifs, ou les deux.

9. Plaque d'échangeur de chaleur plat selon la revendication 8, caractérisée en ce que le métal de la couche de recouvrement (7, 8) est du titane ou un alliage de titane.

10. Plaque d'échangeur de chaleur plat selon la revendication 8, caractérisée en ce que le métal de la couche de recouvrement (7, 8) est du tantale ou un alliage de tantale.

11. Plaque d'échangeur de chaleur plat selon la revendication 9, caractérisée en ce que le métal de la couche de recouvrement (7, 8) est de l'acier au chrome-nickel inoxydable.

12. Procédé pour la fabrication de plaques d'échangeur de chaleur plat dans un métal difficile ou impossible à plaquer par laminage à froid selon l'une des revendications 1 à 11, dans lequel deux bandes métalliques se deroulant de bobines débitrices sont soudées entre elles par pression à l'aide de deux cylindres en rotation, puis coupées en plaques, les zones non soudées étant ensuite écartées à l'aide d'air comprimé pour former au moins un canal, caractérisé en ce qu'une couche d'adhésion (6) en métal amorphe est interposée entre les bandes métalliques aux emplacements à souder.

13. Procedé selon la revendication 12, caractérisé en ce que chaque bande méallique porte une couche de recouvrement (7, 8) formée par placage.

14. Procédé selon la revendication 12 ou 13, caractérisé en ce que la couche d'adhésion (6) est un clinquant de métal amorphe.

15. Procédé selon la revendication 12 ou 13, caractérisé en ce que la couche d'adhésion (6) est une couche superficielle déposée sur au moins une des deux bandes métalliques.

16. Procédé selon l'une des revendications 12 à 15, caractérisé en ce que la couche d'adhésion (6) est formée de hapdes disposées à une certaine distance les unes des autres.

17. Procédé selon la revendication 16, caractéerisé en ce que les bandes sont paralléles et perpendiculaires entre elles.

18. Procédé selon l'une des revendications 12 à 16, caractérisé en ce que la couche d'adhésion (6) est formée de deux bandes en forme de peigne (10,11) imbriquées l'une dans l'autre.

19. Procédé selon l'une des revendications 12 à 15, caractérisé en ce qu'un réseau métallique (12) est interposé pour former la couche d'adhésion

(6), ce réseau portant des plaquettes (14) de métal amorphe dans au moins une partie de ses points d'intersection (13).
